# EUROPÄISCHE PATENTSCHRIFT

(11) **EP 2 243 849 B1**
(45) Veröffentlichungstag und Bekanntmachung des Hinweises auf die Patenterteilung: **10.07.2013**
(21) Anmeldenummer: 09158704.8
(22) Anmeldetag: 24.04.2009
(51) Int. Cl.: C22C 21/00, C22C 21/06, B21B 3/00, C21D 8/00, C21D 8/02

(54) **Mangan- und hoch magnesiumreiches Aluminiumband**
Manganese and magnesium rich aluminium strip
Bande d'aluminium riche en manganèse et très riche en magnésium

(43) Veröffentlichungstag der Anmeldung: 27.10.2010
(73) Patentinhaber: Hydro Aluminium Deutschland GmbH, 41515 Grevenbroich (DE)
(72) Erfinder: Kernig, Bernhard, 50969 Köln (DE); Hasenclever, Jochen, 53117 Bonn (DE); Steinhoff, Gerd, 41541 Dormagen (DE); Settele, Christoph, 41063 Mönchengladbach (DE)
(74) Vertreter: Cohausz & Florack

(56) Entgegenhaltungen:
- EP-A2- 0 239 995
- EP-A2- 1 293 579
- EP-A2- 1 676 931
- JP-A- 62 080 255

## Beschreibung

Die Erfindung betrifft eine Aluminiumlegierung zur Herstellung lithographischer Druckplattenträger sowie ein aus der Aluminiumlegierung hergestelltes Aluminiumband, ein Verfahren zur Herstellung des Aluminiumbandes sowie dessen Verwendung zur Herstellung von lithographischen Druckplattenträgern.

Aluminiumbänder für die Herstellung von lithographischen Druckplattenträgern müssen eine sehr hohe Qualität aufweisen und unterliegen deshalb einer ständigen Weiterentwicklung. Das Aluminiumband muss einem komplexen Eigenschaftsprofil gerecht werden. So wird das Aluminiumband bei der Herstellung des lithographischen Druckplattenträgers einer elektrochemischen Aufrauung unterzogen, welche ein strukturloses Aussehen ohne Streifigkeitseffekte bei höchster Verarbeitungsgeschwindigkeit gewährleisten muss. Die aufgeraute Struktur des Aluminiumbandes hat die Aufgabe, dass fotosensitive Schichten, welche anschließend belichtet werden, dauerhaft auf den Druckplattenträger aufgebracht werden können. Die Fotoschichten werden bei Temperaturen von 220 °C bis 300 °C bei einer Dauer von 3 bis 10 min eingebrannt. Typische Kombinationen an Einbrennzeiten und Temperaturen sind beispielsweise 240 °C für 10 min oder 280 °C für 4 min. Anschließend muss der Druckplattenträger weiterhin gut handhabbar sein, um ein Einspannen des Druckplattenträgers in die Druckvorrichtung zu ermöglichen. Die Entfestigung des Druckplattenträgers aufgrund des Einbrennvorgangs darf daher nicht zu stark sein. Zwar kann durch eine möglichst hohe Zugfestigkeit vor dem Einbrennvorgang erreicht werden, dass die Zugfestigkeit nach dem Einbrennen ausreichend hoch ist. Allerdings wird durch eine hohe Zugfestigkeit vor dem Einbrennvorgang das Richten des Aluminiumbandes, d.h. die Beseitigung eines "Coil-Sets" des Aluminiumbandes vor der Verarbeitung zum Druckplattenträger erschwert. Zusätzlich werden zunehmend Druckmaschinen mit möglichst großen Druckflächen eingesetzt, so dass die Druckplattenträger nicht mehr längs zur Walzrichtung sondern quer zur Walzrichtung eingespannt werden müssen, um übergroße Druckbreiten zu ermöglichen. Das bedeutet, dass die Biegewechselbeständigkeit der Druckplattenträger quer zur Walzrichtung an Bedeutung gewinnt. Um die Eigenschaften des Aluminiumbandes hinsichtlich der Aufraubarkeit, der Warmfestigkeit, der mechanischen Eigenschaften vor und nach dem Einbrennvorgang sowie die Biegewechselfestigkeit längs zur Walzrichtung zu optimieren ist aus dem auf die Anmelderin zurückgehenden europäischen Patent EP 1 065 071 B1 ein Band zur Herstellung von lithographischen Druckplattenträgern bekannt, welches sich durch eine gute Aufraubarkeit kombiniert mit einer hohen Biegewechselbeständigkeit längs zur Walzrichtung und einer ausreichenden thermischen Stabilität nach einem Einbrennvorgang auszeichnet. Aufgrund der zunehmenden Größe der Druckmaschinen und der daraus resultierenden Vergrößerung der benötigten Druckplattenträger hat sich jedoch die Notwendigkeit ergeben, die Eigenschaften der Aluminiumlegierungen und der daraus hergestellten Druckplattenträger im Hinblick auf ein Einspannen quer zur Walzrichtung zu verbessern, ohne die Aufraubarkeit des Aluminiumbandes negativ zu beeinflussen.

Aus der ebenfalls auf die Anmelderin zurückgehenden internationale Patentanmeldung WO 2007/045676 ist darüber hinaus bekannt, hohe Eisengehalte 0,4 Gew.-% bis 1 Gew.-% mit einem relativ hohen Mangangehalt und mit Magnesiumgehalten von bis zu maximal 0,3 Gew.-% zu kombinieren. Mit dieser Aluminiumlegierung konnte die Warmfestigkeit und die Biegewechselbeständigkeit längs zur Walzrichtung nach einem Einbrennvorgang verbessert werden. Bisher ging man aber davon aus, dass insbesondere Mangan- und Magnesiumgehalte von mehr als 0,3 Gew.-% problematisch bezüglich der Aufraubarkeit der Aluminiumlegierung sind.

Die Offenlegungsschrift EP 0 239 995 A2 offenbart eine Aluminiumlegierung für die Herstellung von Druckplatten mit einem Si-Gehalt von maximal 0,2 Gew.-%, einem Fe-Gehalt von 0,05 bis 0,5 Gew.-%, einem Mg-Gehalt von 0,1 bis 0,9 Gew.-%, einem Mn-Gehalt von 0,05 bis 2 Gew.-%, einem Cu-Gehalt von maximal 0,05 Gew.-%, einem Zr-Gehalt von 0,01 bis 0,3 Gew.-% und einem V- und/oder Ni-Gehalt von 0,01 bis 0,3 Gew.-%. Die Zr-, V- und Ni-Gehalte dienen dabei der Verbesserung der thermischen Entfestigungseigenschaften.

Die EP 1 293 579 A2 beschreibt einen Druckplattenträger, der aus einer Aluminiumlegierung gefertigt ist. Sie offenbart eine Aluminiumlegierung, welche neben einem Si-Gehalt von bis zu 0,5 Gew.-%, einem Fe-Gehalt von bis zu 1,0 Gew.-%, einem Mg-Gehalt von 0,1 bis zu 1,5 Gew.-%, einem Mn-Gehalt von 0,1 bis zu 1,5 Gew.-% und einem Cu-Gehalt von bis zu 0,2 Gew.-% weitere Elemente etwa Lithium, Beryllium, Scandium, Molybdän, Silber, Germanium, Cer, Neodym, Dysprosium und Gold aufweist.

Die EP 1 676 931 A2 betrifft die eine Aluminiumlegierung für Druckplatten. Sie offenbart eine Aluminiumlegierung mit einem Si-Gehalt von bis zu 0,25 Gew.-%, einem Fe-Gehalt von 0,11 bis zu 0,4 Gew.-%, einem Mg-Gehalt von 0,05 bis zu 0,30 Gew.-%, einem Mn-Gehalt von 0,05 bis zu 0,25 Gew.-%, einem Ti-Gehalt von bis zu 0,03 Gew.-%, einem B-Gehalt von bis zu 0,01 Gew.-%, einem Cu-Gehalt von bis zu 0,01 Gew.-%, einem Cr-Gehalt von bis zu 0,03 Gew.-% und einem Zn-Gehalt von bis zu 0,15 Gew.-%.

Hiervon ausgehend liegt der vorliegenden Erfindung die Aufgabe zugrunde, eine Aluminiumlegierung sowie ein Aluminiumband aus einer Aluminiumlegierung zur Verfügung zu stellen, welche bzw. welches die Herstellung von Druckplattenträgern mit verbesserter Biegewechselbeständigkeit quer zur Walzrichtung mit verbesserter Warmfestigkeit ermöglicht, ohne dass Aufraueigenschaften verschlechtert werden. Gleichzeitig liegt der vorliegenden Erfindung die Aufgabe zugrunde, ein Herstellverfahren für ein Aluminiumband anzugeben, welches insbesondere gut für die Herstellung von quer einzuspannenden lithographischen Druckplattenträgern geeignet ist.

Gemäß einer ersten Lehre der vorliegenden Erfindung wird die oben aufgezeigte Aufgabe für eine Aluminiumlegierung zur Herstellung lithographischer Druckplattenträger dadurch gelöst, dass die Aluminiumlegierung die folgenden Legierungskomponenten in Gew.-% aufweist: $Fe < 0 , 4 % ,$ $0 , 41 % \leq Mg \leq 0 , 7 % ,$ $0 , 05 % \leq Si \leq 0 , 25 % ,$ $0 , 1 % \leq Mn \leq 0 , 6 % ,$ $Cu \leq 0 , 04 % ,$ $Ti < 0 , 1 % ,$$Zn \leq 0 , 1 % ,$$Cr \leq 0 , 1 % ,$

Rest Al und unvermeidbare Verunreinigungen einzeln maximal 0,05 %, in Summe maximal 0,15 %.

Abweichend von den bisher verwendeten Aluminiumlegierungen zur Herstellung von lithographischen Druckplattenträgern, welche insgesamt sehr geringe Mangan- und Magnesiumanteile aufweisen, kombiniert die vorliegende erfindungsgemäße Aluminiumlegierung relativ hohe Magnesium-Gehalte von mindestens 0,41 Gew.-% bis maximal 0,7 Gew.-% mit relativ hohen Mangan-Gehalten von 0,1 bis 0,6 Gew.-%. Im Ergebnis zeigte sich, dass die erfindungsgemäße Aluminiumlegierung aufgrund der Kombination hoher Mangan- und Magnesium-Gehalte nicht nur eine sehr gute Biegewechselbeständigkeit quer zur Walzrichtung aufweisen.

Aufgrund der ausgezeichneten Warmfestigkeit ist die Handhabbarkeit der aus der erfindungsgemäßen Aluminiumlegierung hergestellten Druckplattenträger gut und die Prozesssicherheit bei der Herstellung zur Sicherstellung der mechanischen Eigenschaften vor und nach dem Einbrennvorgang besonders hoch. Trotz der zugelassenen hohen Mangan- und Magnesiumwerte zeigten sich entgegen den Erwartungen der Fachwelt keine Probleme in der Aufraubarkeit. Nach Kenntnis der Anmelderin stabilisiert der niedrig gehaltene Eisengehalt, welcher auf kleiner als 0,4 Gew.-% beschränkt ist, das Aufrauverhalten der Druckplattenträger.

Ein gutes Aufrauverhalten wird auch durch Silizium bewirkt, welches in einem Gehalt von 0,05 Gew.-% bis 0,25 Gew.-% in der erfindungsgemäßen Aluminiumlegierung enthalten ist. Beim elektrochemischen Aufrauen bzw. Ätzen sorgt der erfindungsgemäße Si-Gehalt dafür, dass eine hohe Anzahl von ausreichend tiefen Vertiefungen erzeugt wird, um eine optimale Aufnahme des fotosensitiven Lacks zu gewährleisten.

Kupfer sollte auf maximal 0,04 Gew.-% beschränkt werden, um inhomogene Strukturen beim Aufrauen zu vermeiden. Titan, welches zur Kornfeinung der Schmelze in die Aluminiumlegierung eingebracht wird, führt bei höheren Gehalten von mehr als 0,1 Gew.-% zu Problemen bei der Aufrauung. Die Gehalte von Zink und Chrom beeinflussen das Aufrauergebnis negativ und sollten deshalb maximal 0,1 Gew.-% betragen.

Die Warmfestigkeit der Aluminiumlegierung kann gemäß einer ersten Ausgestaltung der erfindungsgemäßen Aluminiumlegierung dadurch weiter gesteigert werden, dass die Aluminiumlegierung folgenden Mn-Gehalt in Gew.-% aufweist: $0 , 26 % \leq Mn \leq 0 , 6 % ,$
vorzugsweise $0 , 5 % \leq Mn \leq 0 , 6 % .$

Es hat sich zudem gezeigt, dass höhere Mangan-Gehalte nicht nur zur weiteren Verbesserung der Warmfestigkeit, d.h. zu einer geringeren Entfestigung nach einem Einbrennvorgang führen, sondern gleichzeitig die Biegewechselfestigkeit quer zur Walzrichtung in Bezug auf das gewählte Herstellverfahren stabilisieren. Dieser Effekt ist insbesondere bei einem Mangangehalt von 0,5 Gew.-% bis 0,6 Gew.-% ausgeprägt.

Weist gemäß einer nächsten Ausgestaltung der erfindungsgemäßen Aluminiumlegierung diese einen Mg-Gehalt in Gew.-% von: $0 , 5 % \leq Mg \leq 0 , 7 %$auf,
so kann die Biegewechselfestigkeit quer zur Walzrichtung noch einmal gesteigert werden. Sowohl bei höheren Mangangehalten also beispielsweise von mindestens 0,5 Gew.-% als auch in Kombination mit Magnesiumgehalten von mindestens 0,5 Gew.-% zeigten sich keine Probleme im Hinblick auf die elektrochemische Aufraubarkeit der aus einer entsprechenden Aluminiumlegierung hergestellten Aluminiumbänder.

Ti, Zn und Cr können, wie bereits ausgeführt, das Aufrauergebnis negativ beeinflussen und prinzipiell zu Streifigkeitseffekten auf den Aluminiumbändern führen. Die erfindungsgemäße Aluminiumlegierung kann deshalb im Hinblick auf die Prozesssicherheit beim Aufrauen und damit in Bezug auf deren Verwendung für Druckplattenträger dadurch weiter verbessert, dass die Aluminiumlegierung die folgenden Legierungskomponenten in Gew.-% aufweist:$Ti \leq 0 , 05 % ,$$Zn \leq 0 , 05 %$$Cr < 0 , 01 % .$

Gemäß einer zweiten Lehre der vorliegenden Erfindung wird die oben aufgezeigte Aufgabe durch ein Aluminiumband zur Herstellung lithographischer Druckplattenträger bestehend aus einer erfindungsgemäßen Aluminiumlegierung mit einer Dicke von 0,15 mm bis 0,5 mm gelöst. Das erfindungsgemäße Aluminiumband zeichnet sich nicht nur durch seine hervorragende Aufraubarkeit aus, sondern gewährleistet aufgrund der sehr guten Warmfestigkeit mit moderaten Zugfestigkeitswerten eine optimierte Handhabbarkeit in Bezug auf die Verwendung von übergroßen Druckvorrichtungen und quer eingespannten Druckplattenträgern. Hierzu trägt vor allem die hervorragende Biegewechselfestigkeit quer zur Walzrichtung des erfindungsgemäßen Aluminiumbandes bei.

Gemäß einer weiteren Ausgestaltung des erfindungsgemäßen Aluminiumbandes, weist dieses nach einem Einbrennvorgang mit einer Temperatur von 280°C und einer Dauer von 4 min eine Zugfestigkeit Rm von mehr als 145 MPa, eine Dehngrenze Rp 0,2 von mehr als 135 MPa sowie eine Biegewechselbeständigkeit quer zur Walzrichtung von mehr als 1950 Zyklen im Biegewechseltest auf. Da das erfindungsgemäße Aluminiumband eine sehr gute Warmfestigkeit aufweist, besteht die Möglichkeit durch konventionelle Verfahrensparameter die Zugfestigkeitswerte vor dem Einbrennvorgang in einem idealen Verarbeitungsbereich einzustellen, um beispielsweise die Korrektur eines "Coil-Sets" durchzuführen und gleichzeitig eine hervorragende Handhabbarkeit und Standfestigkeit beim Einsatz in übergroßen Druckvorrichtungen zu ermöglichen.

Aufgrund des zuvor beschriebenen Eigenschaftsprofils der Aluminiumlegierung und der daraus hergestellten Aluminiumbänder wird die oben aufgezeigte Aufgabe gemäß einer dritten Lehre der vorliegenden Erfindung auch durch die Verwendung des erfindungsgemäßen Aluminiumbands zur Herstellung von lithographischen Druckplattenträgern gelöst.

Schließlich wird gemäß einer vierten Lehre der vorliegenden Erfindung die oben aufgezeigte Aufgabe durch ein Verfahren zur Herstellung eines Aluminiumbandes für lithographische Druckplattenträger bestehend aus einer erfindungsgemäßen Aluminiumlegierung dadurch gelöst, dass ein Walzbarren gegossen wird, der Walzbarren bei einer Temperatur von 450 °C bis 610 °C homogenisiert wird, der Walzbarren auf eine Dicke von 2 bis 9 mm warmgewalzt wird und das Warmband mit oder ohne Zwischenglühung auf eine Enddicke von 0,15 mm bis 0,5 mm kaltgewalzt wird. Die Zwischenglühung, falls eine Zwischenglühung durchgeführt wird, erfolgt so, dass durch den anschließenden Kaltwalzprozess auf Enddicke eine gewünschte Endfestigkeit des Aluminiumbandes im walzharten Zustand eingestellt wird.

Vorzugsweise wird eine Zwischenglühung bei einer Zwischendicke von 0,5 bis 2,8 mm durchgeführt, wobei die Zwischenglühung im Coil oder in einem Durchlaufofen bei einer Temperatur von 230 °C bis 470 °C erfolgt. Durch diese Zwischenglühung, kann abhängig von der Dicke des Bandes, bei welcher die Zwischenglühung durchgeführt wird, die Endfestigkeit des Aluminiumbands im walzharten Zustand eingestellt werden. Auf eine abschließende Glühung kann vorzugsweise verzichtet werden, um die Herstellkosten so gering wie möglich zu halten.

Durch die erfindungsgemäße Aluminiumlegierurig wird im Zusammenhang mit den soeben beschriebenen Parametern erreicht, dass die Biegewechselbeständigkeit quer zur Walzrichtung sehr hoch ist und gleichzeitig eine Entfestigung des Aluminiumbandes aufgrund des notwendiger Weise durchgeführten Einbrennvorgangs reduziert wird. Im Ergebnis können mit dem erfindungsgemäßen Verfahren Druckplattenträger zur Verfügung gestellt werden, die neben einer ausgezeichneten Aufraubarkeit eine hervorragende Warmfestigkeit mit einer hohen Biegewechselbeständigkeit quer zur Walzrichtung kombinieren. Es gibt nun eine Vielzahl von Möglichkeiten, die erfindungsgemäße Aluminiumlegierung, das erfindungsgemäße Aluminiumband, dessen Verwendung sowie das Verfahren zur Herstellung des Aluminiumbandes auszugestalten und weiterzubilden. Hierzu wird verwiesen auf die den Patentansprüchen 1, 6 und 9 nachgeordneten Patentansprüche sowie auf die Beschreibung von Ausführungsbeispielen in Verbindung mit der Zeichnung.

Die einzige Zeichnung zeigt in einer schematischen Schnittansicht eine Vorrichtung zur Messung der Biegewechselbeständigkeit der hergestellten Aluminiumbänder.

Tabelle 1 zeigt nun die Legierungszusammensetzung einer Referenz-Aluminiumlegierung Ref sowie erfindungsgemäßer Aluminiumlegierungen I3, I4, I6 und 17, welche im Weiteren untersucht worden sind. Die Zusammensetzungsangaben in Tabelle 1 sind in Gewichtsprozent.

**Tabelle 1**

| Legierung | Si | Fe | Cu | Mn | Mg | Cr | Zn | Ti | Rest |
|---|---|---|---|---|---|---|---|---|---|
| Ref | 0,08 | 0,35 | < 0,002 | 0,0075 | 0,2 | < 0,003 | 0,012 | 0,0075 | 0,0075 |
| I3 | 0,08 | 0,35 | < 0,002 | 0,26 | 0,41 | < 0,003 | 0,012 | 0,0075 | 0,0075 |
| I4 | 0,08 | 0,35 | < 0,002 | 0,26 | 0,6 | < 0,003 | 0,012 | 0,0075 | 0,0075 |
| I6 | 0,08 | 0,35 | < 0,002 | 0,5 | 0,41 | < 0,003 | 0,012 | 0,0075 | 0,0075 |
| I7 | 0,08 | 0,35 | < 0,002 | 0,5 | 0,6 | < 0,003 | 0,012 | 0,0075 | 0,0075 |

Die erfindungsgemäßen Legierungen I3, I4, 16 und 17 enthalten gegenüber der Referenz-Aluminiumlegierung einen deutlich höheren Mangan-Gehalt von 0,26 Gew.-% bis 0,5 Gew.-% auf. Der Mg-Gehalt variiert von 0,41 Gew.-% bis 0,6 Gew.-%-. Aus den Aluminiumlegierungen mit den soeben genannten Zusammensetzungen wurden Walzbarren gegossen. Der Walzbarren wurde danach bei einer Temperatur von 450 °C bis 610°C homogenisiert und auf eine Warmbandenddicke von 4 mm warmgewalzt. Das Kaltwalzen auf eine Enddicke von 0,3 mm erfolgte ohne und mit Zwischenglühung, wobei die Zwischenglühung bei einer Banddicke von 0,9 bis 1,2 mm, vorzugsweise bei 1,1mm durchgeführt wurde. Es wurden zwei verschiedene Temperaturbereiche bei der Zwischenglühung verwendet, nämlich 300 °C bis 350 °C und 400 °C bis 450 °C.

Die gemäß dem eben beschriebenen Verfahren hergestellten Aluminiumbänder wurden einem elektrochemischen Aufrauen unterzogen, um die Eignung für die Herstellung von Druckplattenträgern zu prüfen. Überraschenderweise zeigten sich auch bei den relativ hohen Magnesium- und Mangan-Gehalten der erfindungsgemäßen Aluminiumlegierungen entgegen der Erwartung der Fachwelt keine negativen Anzeichen in Bezug auf eventuell auftretende Streifigkeitseffekte nach dem Aufrauen. Die erfindungsgemäßen Aluminiumlegierungen zeichnen sich daher alle durch ein sehr gutes oder gutes Aufrauverhalten aus. Die Ergebnisse der Aufrauversuche sind in Tabelle 2 dargestellt.

**Tabelle 2**

| Legierung | Aufrauverhalten |
|---|---|
| Ref | ++ |
| I3 | ++ |
| I4 | ++ |
| I6 | + |
| I7 | + |

Tabelle 3 zeigt einerseits die Ergebnisse des Biegewechseltests und die zugehörigen Werte für die Banddicke und die Temperaturbereiche bei der Zwischenglühung. Es wurden auch Versuche ohne Zwischenglühung durchgeführt.

**Tabelle 3**

| | | | | Biegewechselzyklen quer zur Walzrichtung | |
|---|---|---|---|---|---|
| Legierung | Versuch Nr | Dicke der Zwischenglühung (mm) | Temperatur der Zwischenglühung (°C) | walzhart | Eingebrannt (280°C/4min) |
| Ref | R | 2,2 | 400 - 450 | 1928 | 1274 |
| I3 | 3.1 | - | - | 3461 | 1959 |
| I3 | 3.2 | 0,9 - 1,2 | 300-350 | 2116 | 3228 |
| I3 | 3.3 | 0,9-1,2 | 400-450 | 2272 | 2815 |
| I4 | 4.1 | - | - | 3235 | 2177 |
| I4 | 4.2 | 0,9 - 1,2 | 300 - 350 | 2434 | 3568 |
| I4 | 4.3 | 0,9 - 1,2 | 400 - 450 | 3595 | 3929 |
| I6 | 6.1 | - | - | 3208 | 2425 |
| I6 | 6.2 | 0,9 - 1,2 | 300 - 350 | 2808 | 3099 |
| I6 | 6.3 | 0,9 - 1,2 | 400 - 450 | 2937 | 3599 |
| I7 | 7.1 | - | - | 4951 | 2958 |
| I7 | 7.2 | 0,9-1,2 | 300-350 | 3506 | 3372 |
| I7 | 7.3 | 0,9 -1,2 | 400 - 450 | 3058 | 3230 |

Wie Tabelle 3 deutlich zeigt, konnte gegenüber der Referenzlegierung die Anzahl der möglichen Biegezyklen quer zur Walzrichtung sowohl im walzharten Zustand als auch im eingebrannten Zustand deutlich erhöht werden. Die minimale Anzahl an Biegezyklen quer zur Walzrichtung in eingebranntem Zustand ist mit 1959 Biegezyklen um den Faktor 1,5 höher als bei der Referenzlegierung. Die erfindungsgemäße Aluminiumlegierung ist daher besonders gut für die Herstellung übergroßer Druckplattenträger, welche quer zur Walzrichtung in Druckvorrichtungen eingespannt werden, geeignet.

Mit den hohen Mangangehalten ergab sich auch eine verbesserte Warmfestigkeit, was sich in höheren Werten für die Zugfestigkeit und die Dehngrenze bemerkbar macht. Die mechanischen Kennwerte der Legierungsbeispiele sind in Tabelle 4 angegeben. Sie sind gemäß EN-Norm gemessen worden.

**Tabelle 4**

| | **Eingebrannt mit 280°C /4 min, gemessen längs zur Walzrichtung** | |
|---|---|---|
| **Versuch Nr** | **Rp0,2 (Mpa)** | **Rm (Mpa)** |
| R | 136 | 145 |
| 3.1 | 171 | 176 |
| 3.2 | 141 | 157 |
| 3.3 | 139 | 156 |
| 4.1 | 171 | 185 |
| 4.2 | 145 | 163 |
| 4.3 | 146 | 165 |
| 6.1 | 181 | 192 |
| 6.2 | 154 | 170 |
| 6.3 | 151 | 169 |
| 7.1 | 178 | 193 |
| 7.2 | 162 | 182 |
| 7.3 | 161 | 179 |

Selbstverständlich ist der Einfluss der Zwischenglühung auf die Werte Rm und Rp0,2 zu erkennen. In den Versuchen 3.1, 4.1, 6.1 und 7.1 sind die höchsten Werte für die Zugfestigkeit Rm und die Dehngrenze Rp0,2 zu finden. Dies ist auf die Herstellung der Bänder ohne Zwischenglühung zurückzuführen. Eine Zwischenglühung bei 0,9 mm bis 1,2 mm, bevorzugt bei 1,1 mm ergab moderatere Werte für die Zugfestigkeit und Dehngrenze nach dem Einbrennvorgang von 156 MPa bis 182 MPa für die Zugfestigkeit Rm und 139 MPa bis 161 MPa für die Dehngrenze Rp0,2. Deutlich übertroffen wurden aber die Messwerte der Referenzlegierung Ref.

Aus dem Vergleich der Versuche I3 und I6 sowie I4 und I7 ist deutlich der Effekt der erhöhten Manganwerte erkennbar, die im Zusammenhang mit den hohen Magnesiumwerten eine deutliche Verbesserung der mechanischen Eigenschaften in eingebranntem Zustand zeigen und damit die sehr gute Warmfestigkeit der erfindungsgemäßen Aluminiumlegierungen dokumentieren.

Alle Messwerte für die Zugfestigkeit Rm und die Dehngrenze Rp0,2 der erfindungemäßen Aluminiumbänder liegen deutlich über den bisher erreichten Werten der Referenzlegierung im Versuch R, obwohl bei gleicher Zwischenglühtemperatur eine geringere Dicke für die Zwischenglühung bei den erfindungsgemäßen Aluminiumbändern gewählt wurde.

In Figur 1a ist nun schematisch die Biegewechselvorrichtung 1, welche zur Bestimmung der Anzahl der möglichen Biegewechselzyklen verwendet worden ist, dargestellt. Die Biegewechseltestvorrichtung 1 besteht einerseits aus einem beweglichen Segment 3, welches auf einem feststehenden Segment 4 derart angeordnet ist, dass das Segment 3 beim Biegewechseltest durch eine Abrollbewegung auf dem Feststehenden Segment 4 hin- und herbewegt wird, so dass die befestigte Probe 2 Biegungen senkrecht zur Erstreckung der Probe ausgesetzt ist. Um die Biegewechselbeständigkeit quer zur Walzrichtung zu prüfen, muss eine Probe aus dem erfindungsgemäßen Aluminiumband lediglich quer zur Walzrichtung ausgeschnitten und in die Biegewechseltestvorrichtung 1 eingespannt werden. Der Radius der Segmente 3, 4 beträgt 30 mm. Gemessen wurde die Anzahl der Biegezyklen, wobei der Biegezyklus bei Erreichen der Ausgangsposition des Segments 3 abgeschlossen ist.

Die Messungen der Biegewechselbeständigkeit der erfindungsgemäßen Legierungen zeigten deutlich, dass bei erhöhtem Mangan- und Magnesium-Gehalten die Anzahl der Biegezyklen generell gesteigert werden kann, wobei auch ohne Zwischenglühungen hohe Biegezyklen erreicht wurden, bis die Probe riss. Insbesondere näherte sich die Anzahl der erreichten Biegezyklen bei Durchführung einer Zwischenglühung im Walzharten sowie im eingebrannten Zustand bei höheren Mangan- und Magnesiumgehalten deutlich an. Insofern konnte ein positiver Effekt der Mangan- und Magnesium-Gehalte auf die mechanischen Eigenschaften der erfindungsgemäßen Aluminiumbänder nachgewiesen werden.

## Patentansprüche

1. Aluminiumlegierung zur Herstellung lithographischer Druckplattenträger,
**dadurch gekennzeichnet, dass**
die Aluminiumlegierung die folgenden Legierungskomponenten in Gewichtsprozent aufweist: $Fe < 0 , 4 % ,$ $0 , 41 % < Mg < 0 , 7 % ,$ $0 , 05 % \leq Si \leq 0 , 25 % ,$ $0 , 1 % \leq Mn \leq 0 , 6 % ,$ $Cu \leq 0 , 04 % ,$ $Ti < 0 , 1 % ,$ $Zn \leq 0 , 1 % ,$ $Cr \leq 0 , 1 % ,$
Rest Al und unvermeidbare Verunreinigungen einzeln maximal 0,05 %, in Summe maximal 0,15 %.

2. Aluminiumlegierung nach Anspruch 1,
**dadurch gekennzeichnet, dass**
die Aluminiumlegierung folgenden Mn-Gehalt in Gewichtsprozent aufweist: $0 , 26 % \leq Mn \leq 0 , 6 % ,$
vorzugsweise $0 , 5 % \leq Mn \leq 0 , 6 % .$

3. Aluminiumlegierung nach Anspruch 1 oder 2,
**dadurch gekennzeichnet, dass**
die Aluminiumlegierung folgenden Mg-Gehalt in Gewichtsprozent aufweist: $0 , 5 % < Mg \leq 0 , 7 % .$

4. Aluminiumlegierung nach einem der Ansprüche 1 bis 3,
**dadurch gekennzeichnet, dass**
die Aluminiumlegierung die folgenden Legierungskomponenten in Gewichtsprozent aufweist: $Ti \leq 0 , 05 % ,$ $Zn \leq 0 , 05 %$ $Cr < 0 , 01 % .$

5. Aluminiumband zur Herstellung lithographischer Druckplattenträger aus einer Aluminiumlegierung nach einem der Ansprüche 1 bis 4 mit einer Dicke von 0,15 mm bis 0,5 mm.

6. Aluminiumband nach Anspruch 5,
**dadurch gekennzeichnet, dass**
das Aluminiumband nach einem Einbrennvorgang mit einer Temperatur von 280 °C und einer Dauer von 4 Minuten eine Zugfestigkeit Rm von mehr als 145 MPa, eine Dehngrenze von mehr als 135 MPa sowie eine Biegewechselbeständigkeit quer zur Walzrichtung von mindestens 1950 Zyklen im Biegewechseltest aufweist.

7. Verwendung eines Aluminiumbandes nach Anspruch 5 oder 6 zur Herstellung von Druckplattenträgern.

8. Verfahren zur Herstellung eines Aluminiumbandes für lithographische Druckplattenträger bestehend aus einer Aluminiumlegierung nach einem der Ansprüche 1 bis 4, bei welchem ein Walzbarren gegossen wird, der Walzbarren bei einer Temperatur von 450 °C bis 610 °C homogenisiert wird, der Walzbarren auf eine Dicke von 2 bis 9 mm warmgewalzt wird und das Warmband mit oder ohne Zwischenglühung auf eine Enddicke von 0,15 mm bis 0,5 mm kaltgewalzt wird.

9. Verfahren nach Anspruch 8,
**dadurch gekennzeichnet, dass**
eine Zwischenglühung bei einer Zwischendecke von 0,5 mm bis 2,8 mm durchgeführt wird, wobei die Zwischenglühung im Coil oder in einem Durchlaufofen bei einer Temperatur von 230 °C bis 470 °C erfolgt.

## Claims

1. An aluminium alloy for producing lithographic printing plate supports, **characterised in that** the aluminium alloy contains the following alloy components in percent by weight: $Fe < 0.4 % ,$ $0.41 % \leq Mg \leq 0.7 % ,$ $0.05 % \leq Si \leq 0.25 % ,$ $0.1 % \leq Mn \leq 0.6 % ,$ $Cu \leq 0.04 % ,$ $Ti < 0.1 % ,$ $Zn \leq 0.1 % ,$ $Cr \leq 0.1 % ,$
the rest being Al and unavoidable impurities, each in an amount of 0.05 % at most to give a total of 0.15 % at most.

2. The aluminium alloy according to claim 1, **characterised in that** the aluminium alloy contains the following Mn content in percent by weight: $0.26 % \leq Mn \leq 0.6 % ,$
preferably $0.5 % \leq Mn \leq 0.6 % .$

3. The aluminium alloy according to either claim 1 or claim 2, **characterised in that** the aluminium alloy has the following Mg content in percent by weight: $0.5 % < Mg \leq 0.7 % .$

4. The aluminium alloy according to any one of claims 1 to 3, **characterised in that** the aluminium alloy contains the following alloy components in percent by weight: $Ti \leq 0.05 % ,$ $Zn \leq 0.05 % ,$ $Cr < 0.01 % .$

5. An aluminium strip for producing lithographic printing plate supports made of an aluminium alloy according to any one of claims 1 to 4, having a thickness of 0.15 mm to 0.5 mm.

6. The aluminium strip according to claim 5, **characterised in that**, after a burning-in process at a temperature of 280 °C and over a period of 4 minutes, the aluminium strip has a tensile strength Rm of more than 145 MPa, a proof stress of more than 135 MPa as well as a flexural fatigue strength transverse to the rolling direction of at least 1950 cycles in the flexural fatigue test.

7. A use of an aluminium strip according to either claim 5 or claim 6 to produce printing plate supports.

8. A method for producing an aluminium strip for lithographic printing plate supports consisting of an aluminium alloy according to any one of claims 1 to 4, wherein a rolled ingot is cast, the rolled ingot is homogenised at a temperature of 450 °C to 610 °C, the rolled ingot is hot-rolled to a thickness of 2 to 9 mm and the hot strip is cold-rolled, either with or without intermediate annealing, to a final thickness of 0.15 mm to 0.5 mm.

9. The method according to claim 8, **characterised in that** intermediate annealing is carried out at an intermediate thickness of 0.5 mm to 2.8 mm, the intermediate annealing taking place in the coil or in a continuous furnace at a temperature of 230 °C to 470 °C.

## Revendications

1. Alliage d'aluminium destinée à fabriquer des supports de plaques d'impression lithographiques,
**caractérisé en ce que**
ledit alliage d'aluminium comporte les constituants d'alliage suivants, en pour cent en poids : $Fe < 0 , 4 % ,$ $0 , 41 % < Mg \leq 0 , 7 % ,$ $0 , 05 % \leq Si \leq 0 , 25 % ,$ $0 , 1 % \leq Mn \leq 0 , 6 % ,$ $Cu \leq 0 , 04 % ,$ $Ti < 0 , 1 % ,$ $Zn \leq 0 , 1 % ,$ $Cr \leq 0 , 1 % ,$
le reste étant de l'Al et des impuretés inévitables dont chacune représente au maximum 0,05 %, leur somme représentant au maximum 0,15 %.

2. Alliage d'aluminium selon la revendication 1,
**caractérisé en ce que**
ledit alliage d'aluminium comporte la teneur en Mn suivante, en pour cent en poids : $0 , 26 % \leq Mn \leq 0 , 6 % ,$
de préférence $0 , 5 % \leq Mn \leq 0 , 6 % .$

3. Alliage d'aluminium selon les revendications 1 ou 2,
**caractérisé en ce que**
ledit alliage d'aluminium comporte la teneur en Mg suivante, en pour cent en poids : $0 , 5 % < Mg \leq 0 , 7 % .$

4. Alliage d'aluminium selon l'une des revendications 1 à 3,
**caractérisé en ce que**
ledit alliage d'aluminium comporte les constituants d'alliage suivants, en pour cent en poids : $Ti \leq 0 , 05 % ,$ $Zn \leq 0 , 05 %$ $Cr < 0 , 01 % .$

5. Bande d'aluminium, destinée à fabriquer des supports de plaques d'impression lithographiques à partir d'un alliage d'aluminium selon l'une des revendications 1 à 4, son épaisseur étant comprise entre 0,15 mm et 0,5 mm.

6. Bande d'aluminium selon la revendication 5,
**caractérisée en ce que**
ladite bande d'aluminium présente, suite à un traitement de cuisson réalisé pendant une durée de 4 minutes à une température de 280 °C, une résistance à la traction Rm supérieure à 145 MPa, une limite d'élasticité supérieure à 135 MPa ainsi que, lors de l'essai de flexion alternée, une résistance à la flexion alternée correspondant à au moins 1 950 cycles.

7. Utilisation d'une bande d'aluminium selon les revendications 5 ou 6, pour fabriquer des supports de plaques d'impression.

8. Procédé de fabrication d'une bande d'aluminium destinée à des supports de plaques d'impression lithographiques, laquelle est constituée d'un alliage d'aluminium selon l'une des revendications 1 à 4, consistant à couler une billette, à homogénéiser ladite billette à une température comprise entre 450 °C et 610 °C, à soumettre ladite billette à un laminage à chaud jusqu'à atteindre une épaisseur comprise entre 2 et 9 mm, et à soumettre la bande issue du laminage à chaud, optionnellement après l'avoir soumise à un recuit intermédiaire, à un laminage à froid jusqu'à atteindre une épaisseur finale comprise entre 0,15 mm et 0,5 mm.

9. Procédé selon la revendication 8,
**caractérisé en ce que**
l'on met en oeuvre un recuit intermédiaire à une épaisseur intermédiaire comprise entre 0,5 mm et 2,8 mm, ledit recuit intermédiaire étant réalisé en traitant la bobine ou bien dans un four à passage continu, à une température comprise entre 230 °C et 470 °C.
